# EUROPÄISCHE PATENTANMELDUNG

(11) **EP 4 310 246 A2**
(43) Veröffentlichungstag der Anmeldung: **24.01.2024**
(21) Anmeldenummer: 23182374.1
(22) Anmeldetag: 29.06.2023
(51) Int. Cl.: D06N 3/00, D06N 3/14

(54) **ZEOLITH-GERUCHSENTFERNER**

(30) Priorität: 20.07.2022 DE 102022207425
(71) Anmelder: Benecke-Kaliko AG, 30419 Hannover (DE)
(72) Erfinder: Neumann, Thorsten, 30165 Hannover (DE); Schlottke, Holger, 30165 Hannover (DE); Heckel, Andreas, 30165 Hannover (DE)
(74) Vertreter: Continental Corporation

(57) **Zusammenfassung**

Die Erfindung betrifft die Verwendung von teilchenförmigem Zeolith in einem Ein- oder Mehrschichtkonstrukt, das eine oder mindestens zwei Kunststoffschichten enthält, als Geruchsentferner, wobei das Ein- oder Mehrschichtkonstrukt bevorzugt ein Kunstleder ist.

## Beschreibung

Die Erfindung betrifft die Verwendung von teilchenförmigem Zeolith als Geruchsentferner in einem eine oder mindestens zwei Kunststoffschichten enthaltenden Ein- oder Mehrschichtkonstrukt, insbesondere in einem Kunstleder.

Ein- oder Mehrschichtkonstrukte, wie z.B. Kunstleder, werden immer kritischer in Bezug auf Emissionen und Eigengeruch bewertet. Eine Reduktion der Gerüche und Emissionen werden beispielsweise durch Ausheizprozesse während der Herstellung oder auch durch nachgeschaltete Prozesse erreicht. Auslöser der Gerüche und Emissionen sind Rohstoffe und Reaktionen der einzelnen Produktkomponenten sowie die nötigen Prozessführungsparameter wie Temperaturen.

Außerdem werden Geruchsabsorber bzw. Geruchsentferner aus Basis von Cyclodextrinen eingesetzt. Diese Verbindungen werden auch im Bereich der Lebensmittelindustrie verwendet (Lebensmittelzusatzstoff E 459). Außerdem ist bekannt, dass Zeolithe als Geruchsabsorber wie auch als Absorber für emissionsverursachende Stoffe wie Butanonoxim eingesetzt werden.

Solche als Geruchsabsorber eingesetzte Materialien besitzen gewöhnlich Käfigstrukturen, in den Substanzen eingelagert bzw. absorbiert werden können.

Cyclodextrine besitzen einen begrenzten Temperaturbereich von bis zu 200 °C, unter welchem sie einsetzbar sind. Cyclodextrine besitzen aufgrund ihrer zelluloseähnlichen Struktur einen hydrophoben Käfig, wobei der äußere Käfig eher hydrophil gestaltet ist. Die ermöglicht es, in erster Linie Moleküle zu binden, welche eine physikalische oder chemische Interaktion mit dem Käfig eingehen. Hydrophobe Moleküle werden tendenziell weniger gebunden oder haben eine geringere Affinität.

Die zur Reduzierung des Geruchs eingesetzten Materialien können in zwei Klassen unterteilt werden. Eine Klasse sind Materialien, die auf einem hydrophilen Molekülcharakter beruhen. Eine andere Klasse sind Materialien, die einen hydrophoben Charakter aufweisen.

Die Aufgabe der vorliegenden Erfindung besteht in einer Optimierung der Geruchseigenschaften von Ein- oder Mehrschichtkonstrukten, wie z.B. Kunstleder, d.h. es sollte eine möglichst große Reduzierung der von einem Ein- oder Mehrschichtkonstrukt wie Kunstleder ausgehenden Gerüche erreicht werden, wobei idealerweise die Schwelle der Geruchswahrnehmung unterschritten wird. Dabei sollten möglichst geringe Menge an zusätzlichem Material für die Geruchsreduzierung benötigt werden.

Die Erfinder haben festgestellt, dass diese Aufgabe dadurch gelöst werden kann, dass teilchenförmiges Zeolith als Geruchsentferner in ein Ein- oder Mehrschichtkonstrukt eingearbeitet wird.

Die Erfindung betrifft somit die Verwendung von teilchenförmigem Zeolith in einem eine oder mindestens zwei Kunststoffschichten enthaltenden Ein- oder Mehrschichtkonstrukt als Geruchsentferner.

Bei der erfindungsgemäßen Verwendung des teilchenförmigen Zeoliths zeigte sich, dass die erhaltenen, mit Zeolith versehenen Ein- oder Mehrschichtkonstrukte einen signifikant verringerten Geruch im Vergleich zu einem Ein- oder Mehrschichtkonstrukt ohne Zeolith aufweisen. So konnten durch die erfindungsgemäße Verwendung, die gemäß VDA C3 bestimmten Geruchsnoten des Ein- oder Mehrschichtkonstrukts um jeweils eine Note gesenkt werden, beispielsweise von einem Wert von 4 auf 3. Zusätzlich wurden die Emissionen gemäß der mittels VDA 278 bestimmten VOC- und Fog-Werte um mindestens 20 % gesenkt.

Die erfindungsgemäße Verwendung ermöglicht Geruchs- und Emissionsverbesserungen von Ein- und Multischichtverbundsystemen. Es ergeben sich synergistische Wirkung zwischen Zeolithen für polare geruchs- und emissionsverursachende Moleküle für offenporige und geschlossene Systeme. Der teilchenförmige Zeolith kann durch Einbringen in die für die Bildung der Kunststoffschichten eingesetzten Kunststoffmassen in das Ein- oder Mehrschichtkonstrukt eingebracht werden. Zusätzlich oder alternativ ist eine nachträgliche oberflächliche Beladung des ganzen Ein- oder Mehrschichtkonstrukts oder eine separate Beladung des textilen Trägers des Ein- oder Multischichtkonstrukts möglich. Das Einbringen des teilchenförmigen Zeoliths in das Ein- oder Mehrschichtkonstrukt kann auch als Beladen des Ein- oder Mehrschichtkonstrukts mit dem teilchenförmigen Zeolith bezeichnet werden.

Überraschenderweise haben sich die kalzifizierten Varianten von Zeolith 13X für die Geruchsabsorption besonders bewährt.

Zusätzlich kann der teilchenförmige Zeolith in dem Ein- oder Mehrschichtkonstrukt als Stabilisator dienen, um beispielsweise organische oder anorganische Säuren zu binden, z.B. in einer PVC-Schicht.

Nachfolgend wird die Erfindung ausführlich erläutert, wobei auch weitere Vorteile beschrieben werden.

Ein Geruchsentferner bzw. Geruchsabsorber ist eine Substanz, die den Geruch von Gegenständen verringern kann. Dieser Effekt wird gewöhnlich dadurch erreicht, dass der Geruchsentferner Substanzen in dem Gegenstand, der einen Geruch aufweist, absorbieren kann, so dass ein Austreten der Substanz in die Umgebung vermieden wird.

Die Bewertung des Geruchs kann z.B. gemäß den Geruchswerten bzw. Noten der Norm VDA 270 C3 (Lagerung 2 h, 80 °C) bestimmt werden. Weitere Parameter zur Charakterisierung der Ein- oder Mehrschichtkonstruktsysteme sind der VOC-Wert und der Fog-Wert. Diese Werte ermöglichen eine Abschätzung der Emission von leichtflüchtigen organischen Verbindungen (VOC-Wert) sowie den Anteil kondensierbarer Substanzen (Fog-Wert). Diese Werte können gemäß der Norm VDA 278 bestimmt werden.

Zeolithe können nach erfolgter Dehydratisierung verschiedene Gasmoleküle binden. Voraussetzung ist, dass sie kleiner als die "Öffnungen" in den Innenhohlräumen der Kristalle des Zeoliths sind, dies bildet die Grundlage ihrer Nutzung als Sorbentien. Für den wahrnehmbaren Geruch, der mit VDA 270 C3 geprüft wird, müssen spezifisch die Moleküle, welche den Geruch in den Geruchsrezeptoren verursachen, gebunden werden. Im Gegensatz dazu werden bei der thermischen Analyse organischer Emissionen über die FOG- und VOC-Werte (VDA 278) unabhängig von der Geruchswirkung alle vorhandenen Abspaltungsprodukte getrennt und identifiziert. Hierbei wird durch die Absorption das Einhalten von Grenzwerten ermöglicht bzw. gesichert.

Adsorbierbare Moleküle durch die polaren Eigenschaften der Zeolithe in den Mehrschichtaufbauten sind beispielsweise geruchsaktive Moleküle wie Amine, Thioverbindungen, Oxime und Phosphorverbindungen, Alkohole, Carbon-mono und -disäuren, Aldehyde, Ketone, Butyrale, Amide. Ferner können durch die Käfigstruktur auch unpolare Substanzen sterisch gebunden werden, sofern diese in den Hohlraum des Käfigs eindiffundieren können.

Als teilchenförmiger Zeolith kann ein Typ von Zeolith oder eine Mischung verschiedener Zeolith-Typen verwendet werden. Zeolith und die verschiedenen Typen sind dem Fachmann bekannt und im Handel erhältlich.

Für die erfindungsgemäße Verwendung eignen sich z.B. Zeolithe vom Typ A, B und X, wobei ein Zeolith vom Typ X bevorzugt ist. Beispiele für Zeolithe vom Typ A sind Zeolith vom Typ A3, welches irreversibel Wasser aufnimmt, und Zeolith vom Typ A4, welches reversibel Wasser aufnimmt, so dass ein Austausch möglich ist.

Der Zeolith ist besonders bevorzugt ein teilchenförmiger Zeolith vom Typ 13X. Zeolithe vom Typ 13X werden manchmal auch als Zeolithe vom Typ X13 bezeichnet. Dieser Typ hat Poren kleiner 0,9 nm und kann daher Moleküle wie Amine, Thiole, Oxime und Phosphinverbindungen binden. Zeolithe vom Typ X und insbesondere vom Typ 13X besitzen im Vergleich zu anderen Zeolith-Typen, wie A oder B, größeren Käfigabmessungen.

Der erfindungsgemäß verwendete teilchenförmige Zeolith ist bevorzugt ein kalzifizierter Zeolith, bevorzugter ein kalzifizierter Zeolith vom Typ X und insbesondere ein kalzifizierter Zeolith vom Typ 13X, der die besten geruchsabsorbierenden Eigenschaften zeigt. Zeolithe des Typs 13X weisen Käfigstrukturen auf, in denen Wassermolekülen reversibel aufgenommen werden, so dass keine feste Einlagerung stattfindet. Ein geeignetes Handelsprodukt für einen kalzifizierten Zeolith vom Typ 13X ist z.B. Köstrolith^{®} 13XP-calc von CWK Chemiewerk Bad Köstritz GmbH, für den eine Porengröße von etwa 0,9 nm angegeben wird.

Ein Zeolith vom Typ 13X, insbesondere ein kalzifizierter Zeolith vom Typ 13X, ermöglicht im Vergleich zu anderen Zeolith-Typen das Einfangen größerer Moleküle in dem Ein- oder Mehrschichtkonstrukt, von denen schon wenige Moleküle gerochen werden können und auch als Ghost-Moleküle bezeichnet werden.

Unter Kalzifizierung versteht man die Einlagerung von Kalziumionen bzw. Kalziumsalzen in den Zeolith. Die Kalzifizierung kann durch Behandeln der Zeolithe mit Lösungen oder Dispersionen, die Kalziumionen bzw. Kalziumsalze enthalten, und anschließendes Trocknen erreicht werden.

Der teilchenförmige Zeolith weist bevorzugt eine solche Teilchengrößenverteilung auf, dass er einen auf das Volumen bezogenen d90-Wert von nicht mehr als 25 µm, bevorzugter nicht mehr als 20 µm, bevorzugter nicht mehr als 10 µm, aufweist.

Der auf das Volumen bezogenen d90-Wert ist ein Maß für die Teilchengrößenverteilung und bedeutet, dass 90 Volumenprozent des eingesetzten Zeoliths eine kleinere Teilchengröße als der angegebene d90-Wert aufweisen. Beispielsweise bedeutet ein d90-Wert von 25 µm, dass 90 Volumenprozent der Teilchen kleiner als 25 µm sind. Der d90-Wert kann mittels üblicher Verfahren wie optischer Verfahren bestimmt werden, z.B. durch Laserbeugungs-Partikelgrößenanalyse.

Der teilchenförmige Zeolith wird bevorzugt in einer Menge von 0,5 bis 10 Gew.-%, bevorzugt 1 bis 5 Gew.-%, bezogen auf das Gesamtgewicht des Ein- oder Mehrschichtkonstrukts einschließlich Zeolith, verwendet.

Der teilchenförmige Zeolith kann direkt als Pulver verwendet werden, z.B. zum Einmischen in eine Kunststoffmasse. Das Pulver kann auch in einem Weichmacher vordispergiert werden, um eine Vormischung zu erhalten, die dann in eine Kunststoffmasse gegeben wird. Das Zeolith-Pulver kann auch in ein Dispersionsmedium dispergiert werden, um eine Dispersion zu erhalten, die zum Tränken des Ein- oder Mehrschichtkonstrukts oder eines dafür vorgesehenen textilen Trägers verwendet wird. Als Dispersionsmedium eignet sich z.B. Wasser, ein Alkohol oder eine Mischung von Wasser und Alkohol.

In dem eine oder mindestens zwei Kunststoffschichten enthaltenden Ein- oder Mehrschichtkonstrukt, insbesondere Kunstleder, können als Geruchsentferner auch Cucurbiturile oder Cucurbiturile in Kombination mit Zeolithen wie vorstehend beschrieben verwendet werden. Cucurbiturile sind makrocyclische Moleküle, die sich aus mehreren Glycoluril-Einheiten zusammensetzen. Sie weisen chemisch inerte Hohlräume auf, in denen andere Moleküle gebunden werden können.

Der teilchenförmige Zeolith wird in einem eine oder mindestens zwei Kunststoffschichten enthaltenden Ein- oder Mehrschichtkonstrukt als Geruchsentferner verwendet. Das Einschichtkonstrukt weist eine Kunststoffschicht auf, z.B. als einschichtige Kunststofffolie oder einschichtigen Kunststofffilm. In der Regel ist es bevorzugt, wenn das Einschichtkonstrukt ferner einen textilen Träger aufweist. Das Einschichtkonstrukt kann dann auch als Einschichtverbund bezeichnet werden. Das Mehrschichtkonstrukt weist zwei oder mehr Kunststoffschichten auf und kann auch als Mehrschichtverbund bezeichnet werden. In der Regel ist es bevorzugt, wenn das Mehrschichtkonstrukt bzw. der Mehrschichtverbund ferner einen textilen Träger aufweist.

Das Ein- oder Mehrschichtkonstrukt für die erfindungsgemäße Verwendung weist eine, zwei oder mehr als zwei Kunststoffschichten auf. Die Kunststoffschichten können jeweils unabhängig voneinander auf den gleichen oder unterschiedlichen Polymeren oder Polymermischungen basieren. In der Regel ist es bevorzugt, wenn alle enthaltene Kunststoffschichten auf den gleichen Polymeren oder Polymermischungen basieren. Die einen oder mehreren Kunststoffschichten können unabhängig voneinander nicht geschäumte Schichten oder geschäumte Schichten sein.

Als Polymere für die Kunststoffschichten können alle üblicherweise in solchen Ein- oder Mehrschichtkonstrukten eingesetzten Polymere verwendet werden. Beispiele für geeignete Polymere sind Polyurethane, einschließlich thermoplastische Polyurethane (TPU), Polyvinylchloride (PVC), thermoplastische Polyolefine (TPO), thermoplastische Elastomere (TPE), Polyester, z.B. Polymilchsäure (PLA), Poly(butylensuccinat) (PBS) und Polyethyenfuranoat (PEF), Polyamide, Acrylate, Methacrylate, Silikone, Polycarbonate, Polysuccinate, Polybutyrale, z.B. Polyvinylbutyral (PVB), und Mischungen davon.

In einer bevorzugten Ausführungsform werden eine oder mehrere Kunststoffschichten des Ein- oder Mehrschichtkonstrukts, z.B. alle Kunststoffschichten, aus Polyurethan (PU), Polyvinylchlorid (PVC) oder einer Mischung von Polyurethan und Polyvinylchlorid (PU/PVC) gebildet. Bevorzugte Kunststoffschichten sind somit PU-Schichten, PVC-Schichten und PU/PVC-Schichten. Polyurethan schließt auch thermoplastisches Polyurethan (TPU) ein.

Das Polyurethan, einschließlich thermoplastisches Polyurethan (TPU), kann durch Umsetzung von blockiertem Polyisocyanat mit Alkoholen und/oder Aminen gebildet werden, wobei als Blockierungsmittel häufig Oxime eingesetzt werden. Das Polyurethan, einschließlich thermoplastisches Polyurethan (TPU), wird aber vorzugsweise durch Umsetzung von nicht blockiertem Polyisocyanat mit Alkoholen und/oder Aminen oder durch Polyurethandispersionen gebildet.

Es versteht sich, dass die Kunststoffschichten eine oder mehrere Additive enthalten können, die auf dem Gebiet üblich sind. Beispiele für solche Additive sind Weichmacher, Flammschutzmittel, Stabilisatoren, Füllstoffe, Pigmente und Farbstoffe.

In einer bevorzugten Ausführungsform umfasst das Ein- oder Mehrschichtkonstrukt, insbesondere Kunstleder, einen textilen Träger. Das Ein- oder Mehrschichtkonstrukt kann einen textilen Träger und/oder eine Kaschierschicht, bevorzugt einen textilen Träger und eine Kaschierschicht, aufweisen. Der textile Träger wird bevorzugt mittels der Kaschierschicht mit dem restlichen Ein- oder Mehrschichtkonstrukt (umfassend eine oder mehrere Kunststoffschichten) verbunden.

Die Kaschierschicht basiert ebenfalls auf einem Polymer oder einer Mischung von Polymeren. Als Polymere kommen die gleichen Polymere und bevorzugten Polymere in Betracht, die vorstehend für die Kunststoffschichten beschrieben sind, so dass darauf verwiesen wird.

Die Kaschierschicht wird hier ebenfalls als eine Kunststoffschicht berücksichtigt. Das Ein- oder Mehrschichtkonstrukt kann somit eine Kaschierschicht und eine weitere Kunststoffschicht umfassen, wobei eine Kaschierschicht und mindestens zwei weitere Kunststoffschichten bevorzugt sind.

Als textile Träger können die auf dem Gebiet üblichen textilen Träger eingesetzt werden. Der textile Träger kann z.B. ein Vlies, Gewirke, Gestricke oder Gewebe sein. Der textile Träger kann z.B. aus Naturfasern, z.B. Baumwolle, Polyester, wie Polyethylenterephthalat, Mischungen von Baumwolle und Polyester, Lyocell^{®}, Polyamid, Polyacrylate, Polyolefin, Aramid, Polymethylpenten (TPX), Carbonfaser, Glasfaser, Mineralfaser oder Mischungen davon gebildet sein. Der textile Träger kann auch aus bioabbaubaren Polymeren, wie z.B. PLA und PHB, gebildet sein.

In einer bevorzugten Ausführungsform der erfindungsgemäßen Verwendung umfasst das Ein- oder Mehrschichtkonstrukt einen textilen Träger oder einen textilen Träger und/oder eine Kaschierschicht, insbesondere einen textilen Träger und eine Kaschierschicht, wobei der textile Träger und/oder die Kaschierschicht mit dem teilchenförmigen Zeolith versehen ist. Diese Ausführungsform eignet sich insbesondere für ein Kunstleder, insbesondere ein atmungsaktives Kunstleder.

Eine bevorzugte Ausführungsform für ein Einschichtkonstrukt bzw. einen Einschichtverbund, insbesondere als Kunstleder, weist z.B. eine Polyurethanschicht, insbesondere eine thermoplastische Polyurethanschicht, auf einem textilen Träger auf. Gegebenenfalls kann der textile Träger über eine Kaschierschicht mit dem restlichen Ein- oder Mehrschichtkonstrukt verbunden werden.

Das Ein- oder Mehrschichtkonstrukt kann z.B. eine Folie oder ein Film sein. In einer besonders bevorzugten Ausführungsform ist das Ein- oder Mehrschichtkonstrukt ein Kunstleder, wobei das Ein- oder Mehrschichtkonstrukt bevorzugt einen textilen Träger aufweist. Das Ein- oder Mehrschichtkonstrukt ist bevorzugt ein atmungsaktives Ein- oder Mehrschichtkonstrukt, besonders bevorzugt ein atmungsaktives Kunstleder, wobei das Ein- oder Mehrschichtkonstrukt bevorzugt einen textilen Träger aufweist. Ein atmungsaktives Ein- oder Mehrschichtkonstrukt, insbesondere ein atmungsaktives Kunstleder, kann z.B. eine oder mindestens zwei atmungsaktive Kunststoffschichten aufweisen, die aus einem Polyvinylchlorid-Polyurethan-Kompositmaterial gebildet sind. Ein Beispiel für ein im Handel erhältliches atmungsaktives Kunstleder ist laif^{®} VyP von ContiTech AG.

Ein atmungsaktives Ein- oder Mehrschichtkonstrukt weist durchgehende Poren bzw. Kanäle im Konstrukt auf, so dass ein Gasaustausch von einer Seite des Ein- oder Mehrschichtkonstrukts zur anderen Seite durch das Ein- oder Mehrschichtkonstrukt möglich ist. Durch die Kombination von offenporigen Konstruktionen der atmungsaktiven Konstrukte mit Zeolithen kann eine schnellere Absorption bzw. Austausch erreicht werden.

Bei der erfindungsgemäßen Verwendung absorbiert der teilchenförmige Zeolith in dem Ein- oder Mehrschichtkonstrukt bevorzugt sowohl unpolare als auch polare Moleküle, wodurch ein synergistischer Effekt erzielt wird. Ein polares Molekül besitzt ein permanentes elektrisches Dipolmoment, während unpolare Moleküle kein permanentes elektrisches Dipolmoment aufweisen.

Das den Zeolith enthaltende Ein- oder Mehrschichtkonstrukt, insbesondere Kunstleder, kann insbesondere als Oberflächenmaterial in einem Fahrzeug oder in einem Innenraum angeordnet sein. Bei dem Fahrzeug handelt es sich vorzugsweise um ein Automobil. Der Innenraum ist insbesondere ein Innenraum in einem Gebäude. Das Ein- oder Mehrschichtkonstrukt kann z.B. als dekoratives Bezugsmaterial bzw. Kunstleder für Bauteile im Automobilinnenraum, wie Sitze oder Instrumententafeln, oder für Möbel eingesetzt werden. Durch die Eigenschaften des Zeoliths können der Geruch und die Emissionen, die durch das Ein- oder Mehrschichtkonstrukt erzeugt werden, signifikant verringert werden.

Bei der erfindungsgemäßen Verwendung wird der teilchenförmige Zeolith bevorzugt gemäß einem nachstehend beschriebenen Verfahren in das Ein- oder Mehrschichtkonstrukt eingebracht bzw. damit beladen.

Die Erfindung betrifft ferner ein Verfahren zu Herstellung eines teilchenförmiges Zeolith enthaltenden Ein- oder Mehrschichtkonstrukts, der eine oder mindestens zwei Kunststoffschichten und gegebenenfalls einen textilen Träger enthält, wobei das Verfahren mindestens einen der folgenden Schritte umfasst, wobei in der Regel einer der Schritte ausreichend ist:
a) Tränken des Ein- oder Mehrschichtkonstrukts in einer das teilchenförmige Zeolith enthaltenden Dispersion, Entnahme des Ein- oder Mehrschichtkonstrukts aus der Dispersion und Trocknen des Ein- oder Mehrschichtkonstrukts,
b) Einmischen des teilchenförmige Zeoliths in eine oder mehrere Kunststoffmassen, aus der bzw. denen eine oder mehrere Kunststoffschichten des Ein- oder Mehrschichtkonstrukts gebildet werden,
c) Tränken des textilen Trägers in einer das teilchenförmige Zeolith enthaltenden Dispersion, Entnahme des textilen Trägers aus der Dispersion, Trocknen des textilen Trägers und Anbringen des textilen Trägers an das restliche Ein- oder Mehrschichtkonstrukt.

Im Falle des Verfahrensschritts a) wird das Ein- oder Mehrschichtkonstrukt in einer das teilchenförmige Zeolith enthaltenden Dispersion getränkt. Wie bereits zuvor beschrieben eignet sich z.B. Wasser, ein Alkohol oder eine Mischung von Wasser und Alkohol als Dispersionsmedium für das teilchenförmige Zeolith. Die Zeolith enthaltende Dispersion kann weitere Additive enthalten, z.B. ein Bindemittel wie PU oder Acrylat. Die teilchenförmiges Zeolith enthaltende Dispersion ist bevorzugt eine wässrige Dispersion.

Der Anteil des teilchenförmigen Zeoliths kann in der für den Verfahrensschritt a) verwendeten Dispersion z.B. im Bereich von 1 bis 20 Gew.-%, bevorzugt 2 bis 20 Gew.-%, liegen.

Nach der Tränkung wird das Ein- oder Mehrschichtkonstrukt aus der Dispersion entnommen und das Ein- oder Mehrschichtkonstrukt getrocknet, um den mit dem teilchenförmigen Zeolith versehenen Ein- oder Mehrschichtkonstrukt zu erhalten. Das Trocknen beinhaltet das Entfernen des Dispersionsmediums, in der Regel Wasser, aus dem Ein- oder Mehrschichtkonstrukt. Zweckmäßigerweise wird hierfür das nach der Entnahme aus der Dispersion nasse Ein- oder Mehrschichtkonstrukt zunächst gequetscht, um das Dispersionsmedium auszupressen. Das verbliebene Dispersionsmedium wird dann durch Trocknen entfernt, zweckmäßigerweise durch einfaches Stehenlassen bei Umgebungsbedingungen. Gegebenenfalls kann zur Beschleunigung erwärmt werden und/oder Luft durchgeblasen werden, dies ist aber in der Regel nicht erforderlich.

Die Beladung mit dem teilchenförmigen Zeolith gemäß Verfahrensschritt a) ist besonders vorteilhaft für ein atmungsaktives Ein- oder Mehrschichtkonstrukt, insbesondere ein atmungsaktives Kunstleder, wie laif^{®} VyP. Bei einem solchen atmungsaktiven Ein- oder Mehrschichtkonstrukt, insbesondere atmungsaktiven Kunstleder, wirkt der teilchenförmige Zeolith sehr effektiv.

Das getrocknete Ein- oder Mehrschichtkonstrukt kann anschließend auch mit einem Decklack versehen werden, z.B. durch Drucken, Rastern, Beschichten oder Sprühen. Die Zeolithteilchen verbleiben sowohl in dem Lack wie auch in dem textilen Träger, falls eingesetzt, und können aktiv Geruchsmoleküle sowie nicht geruchsintensive kleine Moleküle absorbieren.

Bei dem alternativen oder zusätzlichen Schritt b) wird der teilchenförmige Zeolith in mindestens eine Kunststoffmasse eingebracht, aus der eine der Kunststoffschichten des Ein- oder Mehrschichtkonstrukts gebildet wird. Der teilchenförmige Zeolith kann auf diese Weise in eine oder mehrere der oder alle Kunststoffschichten des Ein- oder Mehrschichtkonstrukts eingebracht werden.

Die Bildung der jeweiligen Kunststoffschichten erfolgt bevorzugt durch Auftragen der Kunststoffmasse auf ein geeignetes Substrat und Härten der Kunststoffmasse auf übliche Weise. Als Auftragsverfahren eignen sich z.B. Streich-, Druck- oder Sprühverfahren. Das Härten kann ein Verfestigen, Trocknen und/oder Vernetzen beinhalten. Bei diesen Systemen wird in der Technik häufig eine Umkehrbeschichtung eingesetzt, bei der eine Kunststoffschicht zunächst auf einem ablösbaren Substrat aufgetragen und gehärtet wird und anschließend die gebildete Schicht auf eine andere Unterlage übertragen wird. Als alternative Verfahren zur Herstellung der einen oder mehreren Kunststoffschichten eignen sich Kalander- oder Extruderverfahren. Hier wird im ersten Schritt eine thermoplastische Folie gezogen. Zwei oder mehr der erhaltenen Folien können zu einem Mehrschichtverbund laminiert werden.

Im Fall des alternativen oder zusätzlichen Verfahrensschritts b) wird der teilchenförmige Zeolith bevorzugt zumindest in eine Kunststoffmasse eingemischt, aus der eine Kaschierschicht des Ein- oder Mehrschichtkonstrukts gebildet wird. Der teilchenförmige Zeolith kann nur in die Kaschierschicht oder zusätzlich in mindestens eine weitere Kunststoffschicht eingebracht werden.

Der teilchenförmige Zeolith kann z.B. direkt als Pulver oder als Vormischung aus Zeolith und Weichmacher in die Kunststoffmasse eingemischt werden. Die Kunststoffmasse, aus der die Kunststoffschicht gebildet wird, enthält das oder die Polymere und gegebenenfalls ein oder mehrere Additive wie vorstehend beschrieben. Die Kunststoffmasse kann eine pastöse oder thermoplastische Oligomere oder Polymere enthaltende Masse sein. Die Kunststoffmasse kann auch in Form von Granulat vorliegen. Die Kunststoffmasse kann auch eine wässrige Beschichtungszusammensetzung sein.

Ein Vorteil der erfindungsgemäßen Verwendung ist, dass der teilchenförmige Zeolith auch in wässrigen Beschichtungszusammensetzungen eingesetzt werden kann, da die hydrophilen Komponenten nicht in die Käfigstruktur des Zeoliths eindringen können. Dies gilt insbesondere für Zeolithe vom Typ 13X, insbesondere für kalzifizierte Zeolithe vom Typ 13X.

Im Fall des alternativen oder zusätzlichen Verfahrensschritts c) wird ein textiler Träger in eine Dispersion getränkt, die den teilchenförmigen Zeolith enthält. Wie bereits zuvor beschrieben eignet sich z.B. Wasser, ein Alkohol oder eine Mischung von Wasser und Alkohol als Dispersionsmedium für das teilchenförmige Zeolith. Die Zeolith enthaltende Dispersion kann weitere Additive enthalten, z.B. ein Bindemittel wie PU oder Acrylat. Die teilchenförmiges Zeolith enthaltende Dispersion ist bevorzugt eine wässrige Dispersion.

Der Anteil des teilchenförmigen Zeoliths kann in der für den Verfahrensschritt c) verwendeten Dispersion z.B. im Bereich von 5 bis 20 Gew.-% liegen.

Nach Entnahme des textilen Trägers aus der Dispersion wird der textile Träger getrocknet. Der mit dem Zeolith versehene textile Träger kann dann an das restliche Ein- oder Mehrschichtkonstrukt angebracht werden, bevorzugt mithilfe einer Kaschierschicht wie vorstehend beschrieben.

Es wurde herausgefunden, dass der ideale Einsatz für das teilchenförmige Zeolith auf der Oberfläche des textilen Trägers ist. Dadurch wird die große Oberfläche des textilen Trägers genutzt. Überdies wird der textile Träger bei einem Umkehrbeschichtungsverfahren erst im letzten Arbeitsschritt auf die Unterlage bzw. das restliche Ein- oder Mehrschichtkonstrukt appliziert, so dass die Gefahr einer vorläufigen Sättigung des Zeoliths unterdrückt wird.

Unabhängig davon, wie das Ein- oder Mehrschichtkonstrukt mit dem teilchenförmigen Zeolith beladen wird, wirkt das beladene Zeolith besonders effektiv für ein atmungsaktives Ein- oder Mehrschichtkonstrukt, insbesondere ein atmungsaktives Kunstleder, wie laif^{®} VyP. Durch die feinen Kanäle in dem atmungsaktiven Ein- oder Mehrschichtkonstrukt bzw. Kunstleder können Geruchsmoleküle in die nahe der Oberfläche befindlichen Zeolithe adsorbiert werden. Das Ein- oder Mehrschichtkonstrukt für das erfindungsgemäße Verfahren, insbesondere gemäß Verfahrensschritt a), ist daher in einer bevorzugten Ausführungsform ein atmungsaktives Ein- oder Mehrschichtkonstrukt, insbesondere ein atmungsaktives Kunstleder.

Das Ein- oder Mehrschichtkonstrukt kann vor oder nach der Beladung mit Zeolith mit einem üblichen ein- oder mehrschichtigen Decklack versehen werden, z.B. durch Drucken, Rastern, Beschichten oder Sprühen.

Die Erfindung betrifft auch ein Ein- oder Mehrschichtkonstrukt, das eine oder mindestens zwei Kunststoffschichten und teilchenförmiges Zeolith umfasst, und das erhältlich ist nach dem vorstehend beschriebenen erfindungsgemäßen Verfahren.

Das erfindungsgemäße Ein- oder Mehrschichtkonstrukt weist bevorzugt einen textilen Träger oder einen textilen Träger und eine Kaschierschicht auf. Der textile Träger kann über die Kaschierschicht an das restliche Ein- oder Mehrschichtkonstrukt angebracht sein. In einer besonders bevorzugten Ausführungsform sind in dem Ein- oder Mehrschichtkonstrukt der textile Träger oder der textilen Träger und/oder die Kaschierschicht mit dem teilchenförmigen Zeolith versehen. Das Ein- oder Mehrschichtkonstrukt ist bevorzugt ein Kunstleder, bevorzugter ein atmungsaktives Kunstleder.

Die Erfindung wird nun anhand von Ausführungsbeispielen weiter erläutert, die den Umfang der Erfindung in keiner Weise einschränken sollen.

### Beispiele

### Beispiele im Einzelstrich:

Für PVC-Kunstleder geeignete Deckstriche und Kaschierstriche wurden jeweils als Einzelstriche auf einem Substrat, z.B. Narbband oder Releasepapier, gebildet. Hierfür wurden Deckstrichmassen bzw. Kaschiermassen auf dem Substrat appliziert und getrocknet. Es wurden Deckstrichmassen bzw. Kaschiermassen mit und ohne Geruchsentferner eingesetzt. Als Geruchsentferner bzw. Geruchsabsorber (im Folgenden auch als Absorber bezeichnet) wurde teilchenförmiges Köstrolith^{®} 13XP-calc, auch als Zeolith X13 bezeichnet, eingesetzt.

Vorgehen: Einwaage Geruchsabsorber, Weichmacher, dann Rührung der Masse bei 7000 Umdrehungen pro Minute mit einem Niemann Rührer, um eine Vormischung zu erhalten. Danach Ansetzung der PVC-Masse nach Standardvorschrift gemäß nachstehender Tabelle.

Beispielrezepturen für eine PVC-Kunstleder (alle Angaben in Gew.-Teilen):

| Rezepturbestandteile in Teilen | Deckstrich | Kaschierstrich |
|---|---|---|
| PVC | 75 | 75 |
| Weichmacher | 70 | 65 |
| Additive | 14 | 7 |
| Absorber (sofern zugesetzt) | 1,5 | 1,5 |

Die erhaltenen Einzelstriche enthielten bei Einsatz von Absorber den Absorber in einem Anteil von ca. 0,9 Gew.-% für den Deckstrich bzw. ca. 1 Gew.-% für den Kaschierstrich.

Die Geruchsnoten der erhaltenen Einzelstriche wurden gemäß der Norm VDA 270 C3 (Lagerung 2 h, 80 °C) bestimmt. Die Ergebnisse sind in folgender Tabelle gezeigt.

| Rezeptur | Geruchsnote mit Absorber | Geruchsnote ohne Absorber |
|---|---|---|
| Deckstrichmasse mit ca. 0,9 % Zeolith X13 oder ohne Absorber | 2,2 | 3,0 |
| Kaschiermasse mit ca. 1 % Zeolith X13 oder ohne Absorber | 1,8 | 2,5 |

### Beispiel Tränkverfahren:

Zuerst wird eine 2,9 Gew.-% Dispersion angesetzt, indem ein Geruchsabsorber (Zeolith X13) und Wasser eingewogen werden. Die Mischung wird 10 min bei 7000 Umdrehung pro Minuten dispergiert. Als Mehrschichtkonstrukt wurde hierbei ein Produktionsmaterial Laif^{®} VyP in der Farbe Schwarz (F7901015) verwendet. Dabei handelt es sich um ein atmungsaktives, wasserdampfdurchlässiges Polstermaterial. Es ist als 7-schichtiges Hybridmaterial aus Vinyl und Polyurethanrohstoffen herstellt und hat die Besonderheit das es durchgängige offene feinporige Beschichtung besitzt. Es ist mit einem textilen Träger versehen. Ein Muster mit 10x20 cm wird in der Dispersion getränkt. Dank der Porenstruktur kann die Dispersion, im Gegensatz zu kompakten Kunstledervarianten, nicht nur den Träger, sondern auch in die Beschichtung eindringen. Die benetze Oberfläche durch die Dispersion ist dadurch erhöht. Nach Entnahme ließ man abtropfen und bei Raumtemperatur trocknen. Nach 24 h wurde die Gewichtskonstanz und das Ende der Trocknung erreicht.

Die Geruchsnoten der erhaltenen Muster wurden gemäß der Norm VDA 270 C3 (Lagerung 2 h, 80 °C) bestimmt und mit einem Muster ohne Tränkbehandlung (Referenz) verglichen. Die Ergebnisse sind in folgender Tabelle gezeigt.

| Varianten | Gewichtszunahme *X̅* durch Tränkung | Geruchsnote |
|---|---|---|
| Referenz | 0 % | 3,5 |
| Zeolith X13 | 2,87 % | 2,8 |

## Patentansprüche

1. Verwendung von teilchenförmigem Zeolith in einem eine oder mindestens zwei Kunststoffschichten enthaltenden Ein- oder Mehrschichtkonstrukt als Geruchsentferner.

2. Verwendung nach Anspruch 1, wobei der teilchenförmige Zeolith vom Typ 13X ist.

3. Verwendung nach Anspruch 1 oder 2, wobei der teilchenförmige Zeolith ein kalzifizierter Zeolith, insbesondere ein kalzifizierter Zeolith vom Typ 13X, ist.

4. Verwendung nach einem der vorhergehenden Ansprüche, wobei der teilchenförmige Zeolith einen auf das Volumen bezogenen d90-Wert von nicht mehr als 25 µm, bevorzugter nicht mehr als 20 µm, bevorzugter nicht mehr als 10 µm, aufweist.

5. Verwendung nach einem der vorhergehenden Ansprüche, wobei der teilchenförmige Zeolith in einer Menge von 0,5 bis 10 Gew.-%, bevorzugt 1 bis 5 Gew.-%, bezogen auf das Gesamtgewicht des Ein- oder Mehrschichtkonstrukts einschließlich Zeolith, verwendet wird.

6. Verwendung nach einem der vorhergehenden Ansprüche, wobei eine oder mehrere Kunststoffschichten aus Polyurethan, Polyvinylchlorid oder einer Mischung von Polyurethan und Polyvinylchlorid gebildet sind, wobei das Polyurethan vorzugsweise durch Umsetzung von nicht blockiertem Polyisocyanat mit Alkoholen und/oder Aminen oder durch eine Polyurethandispersion gebildet wird.

7. Verwendung nach einem der vorhergehenden Ansprüche, wobei das Ein- oder Mehrschichtkonstrukt einen textilen Träger umfasst oder einen textilen Träger und/oder eine Kaschierschicht als eine Kunststoffschicht umfasst, wobei der textile Träger bevorzugt mittels der Kaschierschicht an eine oder mehrere weitere Kunststoffschichten angebunden ist.

8. Verwendung nach Anspruch 7, wobei der textile Träger und/oder die Kaschierschicht mit dem teilchenförmigen Zeolith versehen ist.

9. Verwendung nach einem der vorhergehenden Ansprüche, wobei das Ein- oder Mehrschichtkonstrukt ein Kunstleder ist.

10. Verwendung nach einem der vorhergehenden Ansprüche, wobei das Ein- oder Mehrschichtkonstrukt ein atmungsaktives Ein- oder Mehrschichtkonstrukt, bevorzugt ein atmungsaktives Kunstleder, ist.

11. Verwendung nach einem der vorhergehenden Ansprüche, wobei das den Zeolith enthaltende Ein- oder Mehrschichtkonstrukt, insbesondere Kunstleder, als Oberflächenmaterial in einem Fahrzeug, insbesondere einem Automobil, oder in einem Innenraum angeordnet ist.

12. Verwendung nach einem der vorhergehenden Ansprüche, wobei der teilchenförmige Zeolith gemäß einem Verfahren nach einem der Ansprüche 13 oder 14 in den Ein- oder Mehrschichtkonstrukt eingebracht wird.

13. Verfahren zu Herstellung eines teilchenförmiges Zeolith enthaltenden Ein- oder Mehrschichtkonstrukts, das eine oder mindestens zwei Kunststoffschichten und gegebenenfalls einen textilen Träger enthält, wobei das Verfahren mindestens einen der folgenden Schritte umfasst:
a) Tränken des Ein- oder Mehrschichtkonstrukts in einer das teilchenförmige Zeolith enthaltenden Dispersion, Entnahme des Ein- oder Mehrschichtkonstrukts aus der Dispersion und Trocknen des Ein- oder Mehrschichtkonstrukts,
b) Einmischen des teilchenförmige Zeoliths in eine oder mehrere Kunststoffmassen, aus der bzw. denen eine oder mehrere Kunststoffschichten des Ein- oder Mehrschichtkonstrukts gebildet werden,
c) Tränken des textilen Trägers in einer das teilchenförmige Zeolith enthaltenden Dispersion, Entnahme des textilen Trägers aus der Dispersion, Trocknen des textilen Trägers und Anbringen des textilen Trägers an das restliche Ein- oder Mehrschichtkonstrukt.

14. Verfahren nach Anspruch 13,
wobei bei dem Verfahrensschritt b) der teilchenförmige Zeolith zumindest in eine Kunststoffmasse eingemischt wird, aus der eine Kaschierschicht des Ein- oder Mehrschichtkonstrukts zur Anbindung eines textilen Trägers gebildet wird, und/oder
wobei das Ein- oder Mehrschichtkonstrukt ein atmungsaktives Ein- oder Mehrschichtkonstrukt, insbesondere ein atmungsaktives Kunstleder, ist.

15. Ein- oder Mehrschichtkonstrukt, das eine oder mindestens zwei Kunststoffschichten und teilchenförmiges Zeolith umfasst, erhältlich nach einem Verfahren nach einem der der Ansprüche 13 und 14.

16. Ein- oder Mehrschichtkonstrukt nach Anspruch 15, das einen textilen Träger oder einen textilen Träger und eine Kaschierschicht als eine Kunststoffschicht aufweist, wobei der textile Träger und/oder die Kaschierschicht bevorzugt mit dem teilchenförmigen Zeolith versehen sind, wobei das Ein- oder Mehrschichtkonstrukt bevorzugt ein Kunstleder, insbesondere ein atmungsaktives Kunstleder, ist.
